# NEUE EUROPÄISCHE PATENTSCHRIFT

(11) **EP 0 753 599 B2**
(45) Veröffentlichungstag und Bekanntmachung des Hinweises auf die Entscheidung über den Einspruch: **13.04.2005**
(45) Hinweis auf die Patenterteilung: 07.04.1999
(21) Anmeldenummer: 96110790.1
(22) Anmeldetag: 04.07.1996
(51) Int. Cl.: C23C 8/34

(54) **Verfahren zur Erzeugung von Korrosions- und Verschleissschutzschichten auf Eisenbasiswerkstoffen**
Method for producing corrosion and wear resistant protective coatings on iron based substrates
Procédé pour l'obtention de revêtements résistant à la corrosion et l'usure sur des substrats à base de fer

(30) Priorität: 11.07.1995 DE 19525182
(43) Veröffentlichungstag der Anmeldung: 15.01.1997
(73) Patentinhaber: METAPLAS IONON Oberflächenveredelungstechnik GmbH, D-51427 Bergisch Gladbach (DE)
(72) Erfinder: Hoppe, Steffen, Dr., D-51491 Overath-Rott (DE)
(74) Vertreter: Sulzer Management AG

(56) Entgegenhaltungen:
- EP-A- 0 158 271
- EP-A- 0 159 222
- EP-A- 0 217 421
- EP-A- 0 299 625
- WO-A-90/04044
- DE-A- 3 225 686
- DE-B- 1 295 309
- US-A- 4 547 228
- PATENT ABSTRACTS OF JAPAN vol. 14, no. 342 (C-0743), 24.Juli 1990 & JP-A-02 125861 (SHINKO SEIKI), 14.Mai 1990,
- MECANIQUE MATERIAUX ELECTRICITE, Bd. 617, Nr. 442, Februar 1992, COURBEVOIE,FR, Seiten 43-47, XP000321730 H.MICHEL: "traitements de surface assistes par un plasma en vue de la protection des aciers contre la corrosion"
- Wärmebehandlung als Mittel zur Senkung der Produktkosten, Referate zum Münchner Werkstofftechnik Seminar, 18. und 19. März, Seiten 245-261

## Beschreibung

Die Erfindung betrifft ein Verfahren zur Erzeugung von Korrosions- und Verschleißschutzschichten auf Eisenbasiswerkstoffen, bei dem oberflächennahe Bereiche mit Stickstoff, Kohlenstoff sowie Sauerstoff angereichert werden.

Seit Anfang der 80er Jahre ist es bekannt, daß das Korrosions- und Verschleißverhalten von Eisenbasiswerkstoffen durch die nachträgliche Oxidation von Nitridschichten deutlich verbessert werden kann. Besonders gute Ergebnisse wurden durch die Kombination der Verfahrensschritte Nitrocarburieren und anschließendes Oxidieren erreicht. Beide Verfahrensschritte können sowohl in gasförmigen als auch flüssigen Medien erfolgen. Die Aufgabe der nachträglichen Oxidation der Nitrierschichten besteht dabei in der Ausbildung einer geschlossenen Oxidschicht an der Oberfläche des Werkstoffs.

Obwohl des sehr effektiven Einsatzes einer Oxidation eine Vielzahl von kommerziell anwendbaren Technologien existieren, sind die bisher erreichten Kennwerte des Korrosionsverhaltes derart behandelter Werkstoffe für eine Vielzahl industrieller Anwendungen nicht ausreichend.

Nachteilig ist darüber hinaus, daß insbesondere der Einsatz von Salzbadverfahren sehr umweltbelastend ist und die solchermaßen erzeugten Oberflächen rauh sind, weshalb sie einer Zwischen- oder Nachbearbeitung unterzogen werden müssen.

Zur Ausbildung einer Nitridschicht auf Aluminium oder Aluminiumlegierungen ist es aus der EP-A-0 158 271 bekannt, daß die Oberfläche des zu nitrierenden Werkstoffs mittels einer Glimmentladung mit einem Edelgas als Aktivierungsgas aktiviert wird. Dieser Aktivierungsprozeß dient dabei dazu, durch den lonenbeschuß der Oberfläche des zu nitrierenden Werkstoffes diese Werkstoffoberfläche von organischen Komponenten, wie beispielsweise Kohlenstoff und Ölen zu reinigen, damit im nachfolgenden Nitrierprozeß eine dauerhafte Verbindung der Nitrierschicht mit dem Aluminiumwerkstoff möglich ist.

Der Erfindung liegt die Aufgabe zugrunde, ein Verfahren zur Erzeugung von Korrosions- und Verschleißschutzschichten auf Eisenbasiswerkstoffen zu schaffen, das einerseits die voran genannten Nachteile nicht aufweist und andererseits höhere Standzeiten der solchermaßen behandelten Werkstoffe ermöglicht.

Die verfahrensgemäße Lösung dieser Aufgabe durch die Erfindung ist gekennzeichnet durch die Verfahrensschritte:
a) Nitrocarburieren des Werkstoffs unter Normaldruck zur Bildung einer aus Eisenkarbonitriden bestehenden Verbindungsschicht;
b) Aktivieren der Oberfläche des Werkstoffs in einem plasmagestützten Unterdruckverfahren und
c) Oxidieren des Werkstoffs unter Normaldruck zur Bildung einer geschlossenen Oxidschicht.

Bei diesem erfindungsgemäß ausgebildeten Verfahren werden in dem Verfahrensschritt Nitrocarburieren die oberflächennahen Bereiche mit Stickstoff und Kohlenstoff angereichert, um eine aus Eisenkarbonitriden bestehende Verbindungsschicht zu bilden. Überraschenderweise hat sich herausgestellt, daß das Korrosions- und Verschleißverhalten von Eisenbasiswerkstoffen deutlich verbessert werden kann, wenn die der Nitrocarburierung unterzogenen Werkstoffe vor der nachfolgenden Oxidation einem plasmagestützten Unterdruckverfahren unterzogen werden. Die durch den lonenbeschuß der Werkstoffoberfläche ablaufenden chemischen und physikalischen Wechselwirkungsreaktionen bewirken eine Aktivierung und gezielte Veränderung der oberflächennahen Bereiche der im Nitrocarburierschritt gebildeten Verbindungsschicht. Aufgrund dieses lonenbeschusses führt die Anreicherung der oberflächennahen Bereiche mit Sauerstoff beim Oxidieren zu einer geschlossenen und gleichmäßigen Oxidschicht auf der bestehenden Verbindungsschicht. Solchermaßen behandelte Eisenbasiswerkstoffe weisen bei normierten Korrosionstests (wie den Salz-Sprühnebel-Test nach DIN 500 21 SS) Standzeiten von bis zu 600 Stunden auf.

Zur Erzeugung einer besonders effektiven Verbindungsschicht während des Nitrocarburierens werden durch Anreicherung von Stickstoff und Kohlenstoff in den oberflächennahen Bereichen die Eisenkarbonitride

ε - Fe₂ (N, C)₁₋ₓ

und/oder

δ' - Fe₄ (N, C)_{1-y}

gebildet.

Zur Bildung der geschlossenen und gleichmäßigen Oxidschicht hat es sich als besonders vorteilhaft erwiesen, daß zur Anreicherung der oberflächennahen Bereiche mit Sauerstoff die Oxidation in einem Stickstoff-Wasserdampf-Gemisch definierter Zusammensetzung durchgeführt wird. Gemäß einer bevorzugten Ausführungsform des Verfahrens wird die Oxidation in einem Temperaturbereich von 480°C bis 520°C durchgeführt.

Die Aktivierung der Werkstoffoberfläche während des plasmagestützten Unterdruckverfahrens erfolgt vorteilhafterweise durch den Beschuß der Werkstoffoberfläche mit Stickstoff-, Wasserstoff-, Kohlenstoff- und Sauerstoffionen. Durch die geeignete Wahl der Zusammensetzung eines Gasgemisches zu r Erzeugung der voranstehend genannten Ionen im Plasma können definierte und gezielte Veränderungen der im Nitrocarburierschritt gebildeten Verbindungsschicht herbeigeführt werden, was sich wiederum auch auf den nachfolgenden Oxidationsschritt auswirkt.

Die Normaldruck-Gasverfahren Nitrocarburieren und Oxidieren und das plasmagestützte Unterdruckverfahren sind in der gleichen Anlage ausführbar.

Durch die Integration aller drei Verfahrensschritte läßt sich das erfindungsgemäße Verfahren trotz des zusätzlichen Verfahrensschrittes einfach und kostengünstig durchführen.

Der Ablauf des erfindungsgemäßen Verfahrens läßt sich schematisch wie folgt beschreiben:

Die zu behandelnden Eisenbasisstoffe werden zunächst auf die Behandlungstemperatur von etwa 500°C bis 590°C erwärmt und anschließend in einer Ammoniak-Stickstoff-Kohlendioxid-Atmosphäre dem Nitrocarburierprozeß unterzogen, bei dem die Anreicherung von Stickstoff und Kohlenstoff zu einer aus Eisenkarbonitriden bestehenden Verbindungsschicht führt. Nach dem unter Normaldruck stattfindenden Nitrocarburierverfahren wird das Werkstück auf die Temperatur der Oxidationsbehandlung geführt. Es kann ebenso eine Abkühlung des Werkstückes auf Raumtemperatur erfolgen. Für den nachfolgenden plasmagestützten lonenbeschuß der Werkstückoberfläche wird der Prozeßraum evakuiert. Ebenso ist neben dieser Evakuierung bei vorheriger Abkühlung des Werkstükkes auf Raumtemperatur eine gleichzeitige Erwärmung des Werkstückes auf die Temperatur der Oxidationsbehandlung notwendig. Zur Erzeugung des aus Stickstoff-, Wasserstoff-, Kohlenstoff- und Sauerstoffionen gebildeten Plasmas wird der Werkstoff als Kathode geschaltet, während beispielsweise die Anlagenwand als Anode geschaltet ist. Durch die mit hoher kinetischer Energie auf die Oberfläche des Werkstoffes auftreffenden Ionen werden die oberflächennahen Bereiche der im Nitrocarburierschritt gebildeten Verbindungsschicht durch Erwärmung, Implantation und Sputtem so verändert, daß sich im nachfolgenden Oxidationsschritt eine geschlossene und gleichmäßige Oxidschicht in und auf der Verbindungsschicht ausbilden kann. Die Ausbildung der gleichmäßigen Oxidschicht wird dadurch unterstützt, daß sich das Plasma während des Aktivierungsprozesses um die gesamte Oberfläche des Werkstoffes ausbildet.

Nach dem Plasmaprozeß wird die Anlage mit Stickstoff als Inertgas auf Normaldruck geflutet und der Werkstoff wieder auf seine Behandlungstemperatur von ca. 480°C bis 520°C erwärmt. Zur Anreicherung der oberflächennahen Verbindungsschicht mit Sauerstoff wird anschließend für den Oxidationsprozeß Wasserdampf zur Erzeugung eines Stickstoff-Wasserdampf-Gemisches in die Anlage geleitet. Nach Beendigung des Oxidationsprozesses wird der solchermaßen behandelte Werkstoff unter weiterer Stickstoffzufuhr abgekühlt.

## Patentansprüche

1. Verfahren zur Erzeugung von Korrosions- und Verschleißschutzschichten auf Eisenbasiswerkstoffen, bei dem oberflächennahe Bereiche mit Stickstoff, Kohlenstoff sowie Sauerstoff angereichert werden, **gekennzeichnet durch** die Verfahrensschritte:
a) Nitrocarburieren des Werkstoffes unter Normaldruck zur Bildung einer aus Eisenkarbonitriden bestehenden Verbindungsschicht;
b) Aktivieren der Oberfläche des Werkstoffs in einem plasmagestützten Unterdruckverfahren und
c) Oxidieren des Werkstoffs unter Normaldruck zur Bildung einer geschlossenen Oxidschicht.

2. Verfahren nach Anspruch 1, **dadurch gekennzeichnet, daß** beim Nitrocarburieren die Eisenkarbonitride${\text{ε - Fe}}_{\text{2}} {\text{(N, C)}}_{\text{1-x}}$ und/oder${\text{δ'- Fe}}_{\text{4}} {\text{(N, C)}}_{\text{1-y}}$ gebildet werden.

3. Verfahren nach einem der Ansprüche 1 bis 2, **dadurch gekennzeichnet, daß** das Oxidieren in einem Stickstoff-Wasserdampf-Gemisch definierter Zusammensetzung durchgeführt wird.

4. Verfahren nach einem der Ansprüche 1 bis 3, **dadurch gekennzeichnet, daß** das Oxidieren insbesondere in einem Temperaturbereich von 480°C bis 520°C durchgeführt wird.

5. Verfahren nach einem der Ansprüche 1 bis 4, **dadurch gekennzeichnet, daß** beim Aktivieren die Werkstoffoberfläche mit Stickstoff-, Wasserstoff-, Kohlenstoff- und Sauerstoffionen beschossen wird.

## Claims

1. Process for producing corrosion and wear protection layers on iron-based materials, in which near-surface regions are enriched with nitrogen, carbon and oxygen, **characterized by** the following process steps:
a) nitrocarbiding the material under normal pressure to form a bonding layer consisting of iron carbonitrides;
b) activating the surface of the material in a plasma-enhanced vacuum process, and
c) oxidizing the material under normal pressure to form a closed oxide layer.

2. Process according to Claim 1, **characterized in that** the iron carbonitrides${\text{ε - Fe}}_{\text{2}} {\text{(N,C)}}_{\text{1-x}}$ and/or${\text{δ'-Fe}}_{\text{4}} {\text{(N,C)}}_{\text{1-y}}$ are formed during the nitrocarbiding.

3. Process according to one of Claims 1 to 2, **characterized in that** the oxidizing is carried out in a nitrogen/water vapour mixture of defined composition.

4. Process according to one of Claims 1 to 3, **characterized in that** the oxidizing is, in particular, carried out in a temperature range of from 480°C to 520°C.

5. Process according to one of Claims 1 to 4, **characterized in that** the material surface is bombarded with nitrogen, hydrogen, carbon and oxygen ions during the activation.

## Revendications

1. Procédé de protection de couches de protection anticorrosion et antiusure sur des matériaux à base de fer, dans lequel les zones proches de la surface sont enrichies en azote, en carbone ainsi qu'en oxygène,
**caractérisé par** les étapes de :
a) carbonitruration du matériau à la pression atmosphérique pour former une couche de liaison, consistant en des carbonitrures de fer ;
b) activation de la surface du matériau par un procédé sous vide activé au plasma ; et
c) oxydation du matériau à la pression atmosphérique pour constituer une couche continue d'oxyde.

2. Procédé selon la revendication 1, **caractérisé en ce que**, tors de la carbonitruration, sont formés les carbonitrures de fer${\text{ε - Fe}}_{\text{2}} {\text{(N,C)}}_{\text{1-x}}$ et/ou${\text{δ' - Fe}}_{\text{4}} {\text{(N, C)}}_{\text{1-y}} \text{.}$

3. Procédé selon l'une des revendications 1 à 2, **caractérisé en ce que** l'oxydation est effectuée dans un mélange azote-vapeur d'eau de composition définie.

4. Procédé selon l'une des revendications 1 à 3, **caractérisé en ce que** l'oxydation est effectuée, notamment, dans une plage de températures comprises entre 480 °C et 520 °C.

5. Procédé selon l'une des revendications 1 à 4, **caractérisé en ce que**, lors de l'activation, la surface du matériau est bombardée par des ions d'azote, d'hydrogène, de carbone et d'oxygène.
